# EUROPÄISCHE PATENTSCHRIFT

(11) **EP 0 561 158 B1**
(45) Veröffentlichungstag und Bekanntmachung des Hinweises auf die Patenterteilung: **05.07.1995**
(21) Anmeldenummer: 93102203.2
(22) Anmeldetag: 12.02.1993
(51) Int. Cl.: B30B 15/06

(54) **Presspolster mit Vliesauflage für Pressen**
Press cushion with non-woven overlay for presses
Coussinet de pressage avec revêtement non-tissé pour presses

(30) Priorität: 16.03.1992 DE 9203498 U
(43) Veröffentlichungstag der Anmeldung: 22.09.1993
(73) Patentinhaber: RHEINISCHE FILZTUCHFABRIK GmbH, 52222 Stolberg/Rhld.. (DE)
(72) Erfinder: Hennecken, Bruno, W-5100 Aachen (DE)
(74) Vertreter: Schubert, Siegmar, Dipl.-Ing.

(56) Entgegenhaltungen:
- EP-A- 0 380 262
- DE-A- 2 344 247
- DE-U- 9 017 587
- FR-A- 2 189 206
- GB-A- 2 057 966
- US-A- 4 360 554

## Beschreibung

Die Erfindung betrifft ein Preßpolster aus asbestfreiem Material, beispielsweise für Hochdruck-Etagenpressen oder für Hochdruck-Kurztaktpressen für die Herstellung von Hochdrucklaminaten, mit einem textilen Gewebe aus einem Garn aus aromatischem Polyamid, das ggf. mit anderen Garnmaterialien gemischt ist und das, bezogen auf das Geamtgewicht des Preßpolsters, Metallfäden in einem Anteil zwischen etwa 0 Gew.% und etwa 70 Gewichtsprozent enthält, vorzugsweise zwischen 0 Gew.% und etwa 40 Gew.%.

Ein derartiges für Hochdruck-Etagenpressen geeignetes Preßpolster ist in der deutschen Gebrauchsmusterschrift 90 17 587.5 der Anmelderin beschrieben. Es hat sich an und für sich bewährt, insbesondere weil die eingewebten Metallfäden, verglichen mit dem seinerzeitigen Stand der Technik, einen fühlbar verbesserten Wärmeübergang bewirken.

Dieses Preßpolster wird in Hochdruckpressen eingesetzt, mit denen dekorative oder technische Hochdrucklaminate hergestellt werden. Sie arbeiten in einem Druckbereich zwischen 85 und 120 Kp/cm² und bei Temperaturen zwischen etwa 130 und 160°C. Die Preßzeit liegt zwischen etwa 20 und 120 Minuten. Die Aufgabe des Preßpolsters ist es, den Druck vollflächig auf das Laminat zu übertragen. Die Preßpolster müssen den erwähnten hohen Drücken und Temperaturen standhalten können.

Die deutsche Gebrauchsmusterschrift 91 15 681.5 beschreibt den Einsatz derartiger Preßpolster für Hochdruck-Kurztaktpressen, mit denen Hochdrucklaminate im Kurztaktverfahren hergestellt werden. Diese Anlagen arbeiten ohne Aufheizzeit und ohne Rückkühlzeit. Die Preßzeit bei diesem Kurztaktverfahren liegt zwischen etwa 60 und 120 Sekunden, verglichen mit einer Zykluszeit von etwa Zwei Stunden bei üblichen Hochdruck-Etagenpressen. Die Temperatur liegt zwischen etwa 130 und 180°C und der Druck etwa zwischen 80 und 100 Kp/cm².

Im Gegensatz zu Etagenpressen, bei denen das Preßpolster in der Regel zusammen mit dem Preßgut in die Presse ein- und wieder ausgefahren wird, verbleibt das Preßpolster bei den Hochdruck-Kurztaktpressen in der Presse und wird dort zwischen Heizplatte und Preßblech installiert.

Auch bei diesen Hochdruck-Kurztaktpressen haben die Preßpolster die Aufgabe, den Preßdruck gleichmäßig und vollflächig auf das Laminat zu übertragen. Außerdem muß das Preßpolster eine gute Wärmeleitfähigkeit besitzen, damit der Wärmeverlust zwischen der Heizplatte und dem Preßblech so gering wie möglich bleibt und damit ein möglichst schneller Wärmeübergang zum Preßgut erreicht wird.

Es gibt auch Varianten, bei denen das Preßpolster zusammen mit dem Preßgut und dem Preßblech in die Presse eingefahren und wieder ausgefahren wird.

Die Preßpolster müssen nicht nur den erwähnten hohen Drücken und den angegebenen Temperaturen standhalten können, sondern sie müssen ihre Polster- und Wärmeleitfähigkeit über längere Zeit beibehalten.

Preßpolster mit den Merkmalen des Oberbegriffs von Patentanspruch 1, die also aus den beiden erwähnten Gebrauchsmusterschriften bekannt sind, haben sich in der Praxis an und für sich gut bewährt. Allerdings hat sich herausgestellt, daß die Struktur des Gewebes sich gelegentlich beim Preßvorgang in geringem Maße, trotz der Zwischenlage eines Preßblechs aus Metall in einer Stärke von einigen Millimeter, auf dem Laminat abgezeichnet, wenn sehr hohe Anforderungen an die Gleichmäßigkeit der Laminatoberfläche gestellt werden. Auch hat sich herausgestellt, daß bei einigen Anwendungsfällen der Wärmeübergang durch das Preßpolster zu schnell vonstatten geht.

Der Erfindung liegt daher die Aufgabe zugrunde, ein Preßpolster mit den Merkmalen des Oberbegriffs von Patentanspruch 1, wie es durch die beiden erwähnten Gebrauchsmusterschriften bekanntgeworden ist, vorzuschlagen, bei dem trotz der zur Anwendung kommenden Temperaturen und sehr hohen Drücke ein Abdruck der Oberflächenstruktur des Preßpolsters durch das Preßblech hindurch ausgeschlossen ist, so daß das erfindungsgemäße Preßpolster auch bei sehr hohen Anforderungen an die Gleichmäßigkeit der Laminatoberfläche mit Erfolg eingesetzt werden kann.

Die Lösung dieser Aufgabe gelingt dadurch, daß auf die Oberseite und/oder auf die Unterseite der Gewebeschicht ein Vlies aufgenadelt ist.

Bedingt durch die Gewebestruktur ist die Oberfläche der Gewebeschicht sehr unruhig und diese unruhige oder rauhe Oberfläche wird erfindungsgemäß durch das aufgebrachte Vlies geglättet, so daß die Außenflächen des Preßpolsters vollständig glatt sind, und zwar trotz der erwähnten rauhen Struktur ihres Kerns, nämlich der Gewebeschicht. Im Betrieb ergeben sich also keinerlei Abdrücke der Preßpolsterstruktur auf der Laminatoberfläche, auch nicht bei sehr hohen Anforderungen an die Oberflächengüte des in der Hochdruckpresse hergestellten Laminats.

Die erwähnte unruhige Oberfläche der Gewebeschicht verbietet eine Reihe von an sich ebenfalls möglichen Verbindungsarten zwischen der Gewebeschicht und dem Vlies, beispielsweise ein Verkleben. Es würden sich dann nämlich nebeneinander Klebstellen unterschiedlicher Dicke ergeben mit dem Nachteil eines ungleichmäßigen Wärmedurchgangs, bedingt durch die ungleichmäßige Klebstoffschicht. Aus diesem Grunde erfolgt bei der Erfindung die Verbindung zwischen der Gewebeschicht und dem Vlies durch ein Aufnadeln des Vlieses auf die Gewebeschicht (beim Aufnadeln werden die Fasern der Vliesschicht durch speziell geformte Nadeln oder Widerhaken mit der Gewebeschicht mechanisch verhakt).

Die Stärke des Vlieses wird man entsprechend den jeweiligen Anforderungen wählen. Dies gilt auch für die Menge an beigegebenen Metallfäden. Hierbei ist es wichtig, daß der Anteil der Metallfäden nicht zu hoch gewählt wird, weil sonst der Wärmedurchgang zu groß ist; insbesondere sog. Postformingteile ließen sich dann nach dem Pressen nicht mehr ausreichend verformen, weil der Kunststoff zu stark ausgehärtet wäre.

Erfindungsgemäße Preßpolster mit einem Anteil der Metallfäden von 0 % eignen sich insbesondere zum Einsatz in mit Radiofrequenz arbeitenden Pressen. Dort würde nämlich jedwedes Metall zu Funkenbildungen führen, die das Polster darüber hinaus zerstören.

Durch die erfindungsgemäß vorgesehene Deckschicht (Vlies) wird gleichzeitig der Wärmedurchgang verringert, was bei einer Reihe von Anwendungsfällen ebenfalls vorteilhaft ist.

Bezüglich weiterer Einzelheiten der erfindungsgemäß zum Einsatz kommenden Gewebeschicht wird auf die beiden eingangs erwähnten Gebrauchsmusterschriften 90 17 587.5 und 91 15 681.5 verwiesen, deren Offenbarung somit ebenfalls zur Offenbarung dieser Erfindung gehört. Insbesondere sei hervorgehoben, daß die Metallfäden vorzugsweise aus Messing und/oder Kupfer bestehen. Das Gewebe kann einlagig oder mehrlagig sein.

## Patentansprüche

1. Preßpolster aus asbestfreiem Material, beispielsweise zum Einsatz in Pressen für die Herstellung von Hochdrucklaminaten, mit einem textilen Gewebe aus einem Garn aus aromatischem Polyamid, das ggf. mit anderen Garnmaterialien gemischt ist und das, bezogen auf das Gesamtgewicht des Preßpolsters, Metallfäden in einem Anteil zwischen 0 Gew.% und etwa 70 Gewichtsprozent enthält, vorzugsweise zwischen etwa 0 Gew.% und etwa 40 Gewichtsprozent,
**dadurch gekennzeichnet,**
daß auf die Oberseite und/oder auf die Unterseite der Gewebeschicht ein Vlies aufgenadelt ist.

2. Preßpolster nach Anspruch 1,
**dadurch gekennzeichnet,**
daß die Gewebeschicht einen Anteil der Metallfäden von 0 Gew.% hat.

## Claims

1. A press pad made from asbestos-free material, for example for use in presses for the production of high-pressure laminates, with a textile woven fabric made from a yarn consisting of aromatic polyamide optionally mixed with other yarn materials and - in relation to the overall weight of the press pad - containing metal threads in a proportion between 0 and approximately 70 % by weight, preferably between approximately 0 and approximately 40 % by weight,
**characterised in that**
a non-woven fabric is needled on to the upper surface and/or the lower surface of the layer of woven fabric.

2. A press pad in accordance with claim 1, **characterised in that** the proportion of metal threads in the layer of woven fabric is 0 % by weight.

## Revendications

1. Coussinet de pressage en matériau sans amiante, par exemple pour mise en oeuvre dans des presses, pour la réalisation de laminés haute pression, avec un tissu textile en fil de polyamide aromatique, qui, le cas échéant, est mélangé avec d'autres matières, et qui, rapporté au poids total du coussinet de pressage, contient des fils métalliques dans une proportion entre 0 pourcent en poids et 70 pourcent en poids environ, de préférence entre 0 pourcent en poids environ et 40 pourcent en poids environ, caractérisé en ce qu'un non tissé est épinglé sur le côté supérieur et/ou le côté inférieur de la couche tissée.

2. Coussinet de pressage selon la revendication 1, caractérisé en ce que la couche tissée a une proportion de fils métalliques de 0 pourcent en poids.
